# EUROPÄISCHE PATENTSCHRIFT

(11) **EP 0 209 742 B1**
(45) Veröffentlichungstag und Bekanntmachung des Hinweises auf die Patenterteilung: **18.10.1989**
(21) Anmeldenummer: 86108563.7
(22) Anmeldetag: 24.06.1986
(51) Int. Cl.: H01F 3/04

(54) **Stromkompensierte Funkentstördrossel**
Current-compensated radio interference suppression choke
Bobine de choc d'antiparasitage à compensation en courant

(30) Priorität: 20.07.1985 DE 3526047
(43) Veröffentlichungstag der Anmeldung: 28.01.1987
(73) Patentinhaber: Vacuumschmelze GmbH, 63450 Hanau (DE)
(72) Erfinder: Müllenheim, Thomas, D-8520 Erlangen (DE)

(56) Entgegenhaltungen:
- EP-A- 0 127 119
- EP-A- 0 145 245
- EP-B- 0 057 832
- DE-A- 3 414 056

## Beschreibung

Die Erfindung betrifft eine stromkompensierte Funkentstördrossel für elektrische Geräte zur Unterdrückung hochfrequenter Oberwellen des Betriebsstromes mit einem mindestens zwei Wicklungen tragenden Ringbandkern, bei dem die Wicklungen vom Betriebsstrom durchflossen und so geschaltet sind, daß die vom Betriebsstrom erzeugten Felder gegensinnig gerichtet sind.

Eine derartige stromkompensierte Funkentstördrossel ist beispielsweise aus der europäischen Patentschrift 57 832 bekannt. Die Funkentstördrossel besteht im wesentlichen aus einem gewickelten Ringbandkern, der zwei Wicklungen trägt. Diese Wicklungen werden von dem Betriebsstrom eines elektrischen Gerätes, z.B. eines Schaltnetzteiles, so durchflossen, daß sich die erzeugten magnetischen Flüsse gegenseitig aufheben. Für den Betriebsstrom stellt die Funkentstördrossel daher nur einen sehr kleinen induktiven Widerstand dar. Dieser Widerstand ist im wesentlichen durch den Streufluß der Drossel bestimmt und kann beim Bekannten und auch bei der erfindungsgemäßen Anordnung durch zusätzliche Maßnahmen, z.B. durch magnetische Nebenanschlüsse, verstärkt werden. Aus der EP-A-145 245 ist eine Funkentstördrossel aus amorphem magnetischem Material bekannt.

Viele elektrische Geräte, für die Funkentstördrosseln vorgesehen werden, wie z.B. Schaltnetzteile, erzeugen hochfrequente Oberwellen, die sich dem Betriebsstrom überlagern und die durch eine Funkentstördrossel im Bereich von 10 kHz bis 30 MHz möglichst gut gedämpft werden sollen. Hinzu kommt, daß die Eingangsströme in vielen Fällen nicht sinusförmig sind, sondern mehr oder weniger impulsartigen Charakter besitzen und Stromlücken aufweisen. Dies hat zur Folge, daß der im Eingangskreis eines derartigen elektrischen Gerätes fließende Maximalstrom wesentlich über dem Effektivstrom liegt.

Aufgabe der vorliegenden Erfindung ist es zu erreichen, daß eine möglichst gute Dämpfung der hochfrequenten, dem Betriebsstrom überlagerten Oberwellen auch bei Betriebsströmen erzielt wird, deren Maximum den Effektivwert um ein Mehrfaches überschreitet.

Diese Aufgabe wird erfindungsgemäß dadurch gelöst, daß der Ringbandkern aus amorphem Band gewickelt ist, eine relative Permeabilität von mindestens 75 000, gemessen bei einer Frequenz von 10 kHz und einer Feldstärke von 2 mA/cm, besitzt und daß die feldinduzierte Anisotropie (Kᵤ) einen Wert größer als 0,52 und kleiner als 0,82 J/m³ besitzt.

Figur 1 zeigt einen Ringbandkern 1, der aus dünnem amorphem Band gewickelt ist und zwei Wicklungen 2 und 3 trägt. Die Anschlüsse 4 und 5 stellen beispielsweise den Ausgang und die Anschlüsse 6 und 7 den Eingang derstromkompensierten Funkentstördrossel dar. Das zu schützende Gerät wird dann beispielsweise an die Anschlüsse 4 und 5 angeschlossen, während die Anschlüsse 6 und 7 mit einem Wechselspannungsnetz in Verbindung stehen. Der zum Gerät fließende bzw. vom Gerät kommende Betriebsstrom fließt dann sowohl durch die Wicklung 2 als auch durch die Wicklung 3. Die von ihm erzeugten Magnetfelder kompensieren sich innerhalb des Ringbandkerns und erzeugen einen Streufluß 8, der durch gestrichelte Linien mit Pfeilen angedeutet ist.

Dieser Streufluß und die Tatsache, daß eine 100%ige Kompensation des Betriebsstromes nie möglich ist, bewirken, daß sich bei steigendem Betriebsstrom Sättigungserscheinungen im Ringbandkern bemerkbar machen. Das Material des Ringbandkerns muß also über einen möglichst großen linearen Aussteuerbereich als auch über einen großen Frequenzbereich eine möglichst hohe Permeabilität bei hohen Frequenzen aufweisen.

Es hat sich herausgestellt, daß es besonders vorteilhaft ist, den Ringbandkern aus einem amorphen Band mit einer Bandstärke von 0,02 bis 0,04 mm zu wickeln und amorphes Band zu verwenden, das, gemessen bei einer Frequenz von 10 kHz und einer Feldstärke von etwa 2 mA/cm, eine relative Permeabilität von über 75 000 besitzt. Mit dem als Beispiel genannten amorphen Material können bei flacher Magnetisierungsschleife Werte von 95 000 bis 120 000 erreicht werden.

Zur Kennzeichnung der Form der Magnetisierungskurve, die für den vorliegenden Anwendungsfall eine flache Schleife mit hoher Permeabilität über einen weiten Feldstärkebereich sein soll, bietet sich die sogenannte feldinduzierte Anisotropie Kᵤ an, die in Joule/Kubikmeter gemessen wird und die Fläche zwischen der Markierungsschleife und dem Wert der Sättigungsinduktion darstellt.

Für die feldinduzierte Anisotropie gilt im wesentlichen die Formel wobei Bₛ die Sättigungsinduktion und Hₛ die Sättigungsfeldstärke darstellt. Durch Wärmebehandlung des Ringbandkerns läßt sich dieser Wert für verschiedene amorphe Materialien verändern, insbesondere wenn bei der Wärmebehandlung ein magnetisches Feld angelegt wird.

In einem Versuch wurden 6 Ringbandkerne aus einem amorphen Material mit 66 Atom.-% Kobalt, 11 Atom.-% Bor, 16,5 Atom.-% Silizium, Rest Eisen und Molybdän verwendet. Diese Ringbandkerne wurden unterschiedlich wärmebehandelt unter Anlegung eines magnetischen Querfeldes. Die Kernma- ße, die feldinduzierte Anisotropie Kᵤ, die Bezeichnung und die Nenninduktivität L_{N}, gemessen bei 10 kHz ohne Betriebsstrom bei Raumtemperatur, sind in der Tabelle 1 aufqeführt.

^{*} gemessen bei 10 kHz im Leerlauf bei Raumtemperatur.

Die so hergestellten Ringbandkerne wurden mit Wicklungen entsprechend Figur 1 versehen, dann wurden bei verschiedenen Stromwerten die Induktivitäten gemessen, anschließend wurde der Strom erhöht und wiederum eine Induktivitätsmessung durchgeführt.

Tabelle 2 zeigt die Abnahme der Induktivität in jedem einzelnen Kern, die durch die Stromerhöhung in einem Stromintervall von einem unteren Wert, z.B. 2 A auf einen oberen Wert, z.B. 4 A gemessen wurde.

Die in der Tabelle 2 ermittelten Werte sind in Figur 2 noch einmal grafisch dargestellt. Man sieht, daß bei den verschiedenen Meßwerten sich im Mittel die kleinsten prozentualen Abnahmen der Induktivität bei den Drosseln D1', D1 und D2 ergeben. Durch Einstellung einer feldinduzierten Anisotropie K_{"} in einem Bereich, der größer ist als 0,52 Joule/Kubikmeter und kleiner als 0,82 Joule/Kubikmeter, erhält man stromkompensierte Funkentstördrosseln, die über den ganzen Strombereich eine besonders geringe Abnahme der Induktivität und damit - bedingt durch die hohe Permeabilität - ein gutes Dämpfungsverhalten aufweisen. Besonders gute Werte erhält man im Bereich von 0,76 bis 0,79 J/m³.

## Patentansprüche

1. Stromkompensierte Funkentstördrossel für elektrische Geräte zur Unterdrückung hochfrequenter Oberwellen des Betriebsstromes mit einem mindestens zwei Wicklungen tragenden Ringbandkern, der aus amorphem Band gewickelt ist und bei dem die Wicklungen vom Betriebsstrom durchflossen und so gestaltet sind, daß die vom Betriebsstrom erzeugten Felder gegensinnig gerichtet sind, dadurch gekennzeichnet, daß der aus amorphem Band gewickelte Ringbandkern (1) eine relative Permeabilität von mindestens 75 000, gemessen bei einer Frequenz von 10 kHz und einer Feldstärke von 2 mA/cm, besitzt und daß die feldinduzierte Anisotropie K_{"} einen Wert größer als 0,52 und kleiner als 0,82 J/m³ besitzt.

2. Stromkompensierte Funkentstördrossel nach Anspruch 1, dadurch gekennzeichnet, daß die feldinduzierte Anisotropie im Bereich von 0,76 bis 0,79 J/m³ liegt.

3. Stromkompensierte Funkentstördrossel nach Anspruch 1 oder 2, dadurch gekennzeichnet, daß ein amorphes Band mit einer Stärke von 0,02 bis 0,04 mm verwendet wird.

4. Stromkompensierte Funkentstördrossel nach einem der vorhergehenden Ansprüche, dadurch gekennzeichnet, daß die relative Permeabilität des Ringbandkerns im Bereich von 95 000 bis 120 000 liegt.

## Claims

1. A current-compensated radio interference suppression choke for electrical devices, for the suppression of high-frequency harmonics of the operating current, comprising a toroidal strip-wound core carrying at least two windings, which is wound from amorphous strip and where the windings are traversed by the operating current and so connected that the fields generated by the operating current are oppositely directed, characterised in that the toroidal strip-wound core (1) which is wound from amorphous strip has a relative permeability of at least 75 000 measured at a frequency of 10 kHz and a field strength of 2 mA/cm and that the field-induced anisotropy Kᵤ has a value greater than 0.52 and less than 0.82 J/ₘ³.

2. A current-compensated radio interference suppression choke according to Claim 1, characterised in that the field-induced anisotropy is in the range of from 0.76 to 0.79 J/m³.

3. A current-compensated radio interference suppression choke according to Claim 1 or 2, characterised in that an amorphous strip with a thickness of 0.02 to 0.04 mm is used.

4. A current-compensated radio interference suppression choke according to one of the preceding Claims, characterised in that the relative permeability of the toroidal strip-wound core is in the range of from 95 000 to 120 000.

## Revendications

1. Bobine de choc d'antiparasitage à compensation de courant pour appareils électriques destinés à l'atténuation des harmoniques du courant de service comportant un tore enroulé, portant au moins deux enroulements, qui est bobiné à partir d'un ruban amorphe et sont traversés par le courant de service et branchés de telle sorte que les champs produits par le courant de service soient dirigés en sens contraire, caractérisée en ce que le tore enroulé bobiné à partir d'un ruban amorphe possède une perméabilité relative d'au moins 75 000, mesurée avec une fréquence de 10 kHz et une intensité de champ de 2 mA/cm, et en ce que l'anisotropie K_{"} à induction de champ, présente une valeur se situant dans le domaine des 0,52 à 0,82 J/m³.

2. Bobine de choc d'antiparasitage à compensation de courant selon la revendication 1, caractérisée en ce que l'anisotropie à induction de champ se situe entre 0,76 et 0,79 J/m³.

3. Bobine de choc d'antiparasitage à compensation de champ selon la revendication 1 ou 2, caractérisée en ce qu'on utilise un ruban amorphe d'une épaisseur de 0,02 à 0,04 mm.

4. Bobine de choc d'antiparasitage à compensation de champ selon l'une des revendications précédentes, caractérisée en ce que la perméabilité relative du torre enroulé se situe dans le domaine de 95 000 à 120 000.
